# EUROPÄISCHE PATENTSCHRIFT

(11) **EP 2 668 445 B1**
(45) Veröffentlichungstag und Bekanntmachung des Hinweises auf die Patenterteilung: **03.11.2021**
(21) Anmeldenummer: 12707240.3
(22) Anmeldetag: 02.03.2012
(51) Int. Cl.: F23J 1/00, B03B 9/04

(54) **AUFBEREITEN VON MÜLLVERBRENNUNGSASCHE**
PROCESSING OF WASTE INCINERATION ASHES
TRAITEMENT DE CENDRES ISSUES DE L'INCINÉRATION DE DÉCHETS

(30) Priorität: 04.03.2011 DE 102011013030
(43) Veröffentlichungstag der Anmeldung: 04.12.2013
(73) Patentinhaber: MDSU Mitteldeutsche Schlacken Union GmbH & Co. KG, 39288 Burg (DE); Schauenburg Maschinen-und Anlagen-Bau GmbH, 45478 Mülheim (DE)
(72) Erfinder: Evers, Friedrich-Wilhelm, 38350 Helmstedt (DE); Beckmann, Alexandra, 38350 Helmstedt (DE); Klinkhammer, Manfred, 47506 Neukirchen-Vluyn (DE)
(74) Vertreter: adares Patent- und Rechtsanwälte Reininger & Partner GmbB
(86) Internationale Anmeldenummer: PCT/EP2012/000937
(87) Internationale Veröffentlichungsnummer: WO 2012/119739

(56) Entgegenhaltungen:
- EP-A1- 1 348 905
- EP-A1- 2 128 279
- EP-A2- 1 818 611
- EP-A2- 2 052 780
- EP-A2- 2 062 647
- CH-A5- 676 116
- DE-A1- 19 727 172
- DE-A1-102005 048 959

## Beschreibung

Die Erfindung betrifft ein Verfahren und eine Vorrichtung zum Aufbereiten von Müllverbrennungsasche, insbesondere von Hausmüllverbrennungsasche (HMVA), bei dem die Asche in einer von der eigentlichen Müllverbrennung getrennten Aufbereitungsanlage klassiert wird.

Eine Klassierung von früher auch als Schlacke bezeichneter Asche, die bei der Verbrennung von Müll, beispielsweise von Gewerbe- oder Hausmüll, entsteht, ist grundsätzlich bekannt. Unter Klassierung versteht man eine Trennung eines aus Partikeln mit einer gegebenen Korngrößenverteilung bestehenden Ausgangsmaterials in mehrere Fraktionen unterschiedlicher Korngrößenverteilung. Die Klassierung dient insbesondere dazu, die Asche in unterschiedlich stark mit bestimmten Schadstoffen belastete Anteile zu trennen, wobei manche Anteile gewinnbringend wiederverwertet werden können, während andere Anteile aufgrund bestehender einschlägiger gesetzlicher Vorschriften unter Aufwendung von Kosten deponiert werden müssen. Eine Klassierung kann den grundsätzlich bekannten Umstand ausnutzen, dass sich bestimmte Schadstoffe im Wesentlichen nur an Aschepartikel mit einer bestimmten maximalen Korngröße binden.

Die EP 2 062 647 A2 beschreibt ein Verfahren zur Herstellung eines verdichtungsfähigen und Schlackegranulats aus Abfallverbrennungsschlacke, wobei Schlackeanteile mit einem Korndurchmesser kleiner als 0,1 mm (Feinkornanteil) ausgewaschen werden, wobei dieser Feinkornanteil um mindestens 50% reduziert wird.

Die EP 1 818 611 A2 beschreibt eine Anlage zur Handhabung und Aufbereitung von festen Verbrennungsrückständen aus einer Feuerungsanlage. Die Anlage weist mindestens einen Auffangbehälter auf, der an der Unterseite eines Ascheauslauftrichters der Feuerungsanlage angeordnet ist und ein Wasserbad enthält. In dem Auffangbehälter oberhalb des Wasserbades ist ein Brecher zur Zerkleinerung der aus dem Ascheauslauftrichter austretenden Verbrennungsrückstände angeordnet. An den Auffangbehälter schließt eine Einrichtung zur hydraulischen Förderung an, welche eine aus Wasser und Verbrennungsrückständen bestehende Suspension aus dem Auffangbehälter einer Separiereinrichtung zur Abtrennung von Feststoffen zuführt.

Die DE 197 27 172 A1 beschreibt ein Verfahren zur Herstellung von Sekundärbaustoffen durch die mechanische Aufbereitung von gealterter Schlacke aus Abfallverbrennungsanlagen, wobei der Schlacke Bauschutt aufgegeben und diese Mischung einem Überbandmagneten zugeführt wird, durch den grober Fe-Schrott ausgehalten wird. Die Mischung wird anschließend bei einem Siebschnitt von 70 mm trocken klassiert, wobei das Material < 70 mm der Mischung nach einer weiteren Magnetscheidung bis 32 mm trocken klassiert wird. Das Grobkorn > 32 mm wird mit einem langsam laufenden Prallbrecher aufgeschlossen und dem vorgenannten Überbandmagneten zugeführt. Trockenes Material < 32 mm wird einem 2 mm Sieb aufgegeben, wobei mit 5-8 bar aus Hochdruckdüsen auf das Material des Siebs Wasser aufgedüst wird. Der Siebdurchgang < 2 mm wird einem Schwimmstoffabscheider zugeführt, das Material in einem zweistufigen Aufstromklassierer in zwei Kornklassen aufgespalten und der Siebdurchgang 2-32 mm in einem 2-Wellen Schwertwäscher attritiert und gleichzeitig mit Wasser aus Hochdruckdüsen beaufschlagt.

Die EP 1 348 905 A1 beschreibt ein Verfahren zur Behandlung von Verbrennungsrückständen aus Abfallverbrennungsanlagen, bei dem der Brennstoff auf einem Feuerungsrost verbrannt wird. Die dabei anfallenden Verbrennungsrückstände werden in einem Nassentschlacker gelöscht und aus diesem herausbefördert. Die aus dem Nassentschlacker kommenden nassen Verbrennungsrückstände werden zuerst durch einen Siebvorgang in zwei Fraktionen aufgeteilt, worauf die Hauptfraktion mit aus dem Nassentschlacker abgezogenen Wasser gewaschen und dabei anhaftende Feinteile abgetrennt werden. Die gewaschenen Teile der Verbrennungsrückstände werden einer Verwertung zugeführt. Das Waschwasser mit dem beim Waschvorgang aufgenommenen Feinstteile gelangt in den Nassentschlacker. Die beim mechanischen Trennvorgang anfallende Feinfraktion wird dem Verbrennungsvorgang wieder zugeführt.

Die EP 2 128 279 A1 beschreibt ein Verfahren zum Trennen von metallenthaltenden Anteilen von Schlacke mit folgenden Schritten: a) Zuführen der Schlacke; b) Verarbeiten der Schlacke in Anteile; c) Vortrennen der Anteile, welche eine Größe von höchstens 5 mm aufweisen, wobei eisenenthaltende Anteile getrennt werden; d) Trennen von nicht-eisenhaltigen metallenthaltenden Anteilen, welche eine Größe von höchstens 5 mm aufweisen, durch Verwenden einer Wirbelstromtrennvorrichtung. Dabei werden die Anteile trocken gehalten, wenn nicht-eisenhaltige metallenthaltende Anteile getrennt werden.

Die EP 2 052 780 A2 beschreibt ein Verfahren zur Aufbereitung von Verbrennungsschlacken, das die Schritte einer Bereitstellung eines Verbrennungsschlackenstoffstromes und Trockenaufarbeitung der Verbrennungsschlacke umfasst, wobei zumindest zwei Fraktionen an Schlackenpartikeln unterschiedlicher Korngrößen bereitgestellt werden. Diese werden weiter trocken aufgearbeitet und anschließend einer Nassaufbereitung unterzogen, wobei der Stoffstrom in ein Gefäß überführt wird. Der Verbrennungsschlackenstoffstrom wird mit unter Druck stehendem Wasser beaufschlagt, gefolgt von Abtrennen von Störstoffen und Nassklassieren des Verbrennungsschlackenstoffstroms in zumindest zwei Fraktionen an Schlackenpartikeln unterschiedlicher Korngrößen. Diese werden getrennt voneinander einem Hydroabscheideverfahren zur Abtrennung von Störstoffen unterzogen.

Die CH 676 116 A5 beschreibt ein Verfahren zur Gewinnung eines Kiesersatzes aus Kehrichtschlacke, bei dem die Kehrichtschlacke gewässert, von grobstückigem Gut und Eisenschrott befreit und entwässert wird.

Die DE 10 2005 048 959 A1 beschreibt ein Verfahren zum Aufbereiten von Asche im Wege des Eliminierens von Ersatzbrennstoffbestandteilen (EBS), aus einem Asche/EBS-Gemisch unter Einsatz eines selbstreinigenden Schwingrostes zur Klassierung. Ferner findet eine Entwässerungs- und Feinklassierungsvorrichtung Anwendung, um das feinklassierte Asche/EBS-Gemisch einem Hydrozyklon und anschließend einem Wirbelschichtsortierer zuzuführen, so dass im Ergebnis ein kunststofffreies Ascheprodukt mit vorgegebener Körnung und hohem Gütegrad für die Baustoffindustrie zur Verfügung steht.

Trotz dieses Wissens ist es bislang nicht gelungen, Müllverbrennungsasche unter Beachtung gesetzlicher Bestimmungen auf wirtschaftlich interessante Art und Weise aufzubereiten. Vielmehr wird in der Praxis die Müllverbrennungsasche meist deponiert, was allerdings mit relativ hohen Kosten verbunden ist, oder unter hohen Auflagen z.B. als niedrig klassifizierter Baustoff verwertet.

Aufgabe der Erfindung ist es daher, eine Möglichkeit zu schaffen, mit der Müllverbrennungsasche einer unter wirtschaftlichen Gesichtspunkten interessanten Wiederverwertung zugeführt werden kann.

Die Lösung dieser Aufgabe erfolgt durch die Merkmale des Anspruchs 1.

Die Erfindung beruht auf der Erkenntnis, dass bei einer Aufbereitung von Müllverbrennungsasche die Konzentration von in der Asche enthaltenen relevanten Schadstoffen in einer Feinfraktion, also in einem oder mehreren Anteilen mit einer relativ niedrigen maximalen Korngröße, dann wirtschaftlich interessant sein kann, wenn es gelingt, den Anteil dieser Feinfraktion am Ausgangsmaterial, also an der in die Aufbereitung eingebrachten Asche, möglichst klein zu halten.

Die Erfinder haben erkannt, dass sich diese Bedingung dann erfüllen lässt, wenn dafür gesorgt wird, dass bei der Aufbereitung der Asche so weit wie möglich verhindert wird, dass die die Asche bildenden Partikel zerkleinert werden, da eine Zerkleinerung der Asche zusätzliche Oberflächen schafft, an die sich Schadstoffe binden können, was zur Folge hat, dass der mit Schadstoffen belastete Anteil zunimmt, und zwar in einer Weise derart, dass derjenige Anteil der Asche, der nicht gewinnbringend wiederverwertet werden kann, sondern vielmehr teuer deponiert werden muss, zu groß ist.

Dabei kommt die Erfindung nicht dadurch zum Ziel, dass die bekannte Trockenklassierung modifiziert wird, sondern vielmehr dadurch, dass die Müllverbrennungsasche einer an sich grundsätzlich bekannten Nassklassierung unterworfen wird. Die Erfinder haben erkannt, dass der Umstand ausgenutzt werden kann, dass gerade eine Nassklassierung die Anwendung besonders kornschonender Klassierungsverfahren ermöglicht. Unter kornschonenden Klassierungsverfahren versteht der Fachmann solche Methoden, bei denen die zu klassierenden Partikel nicht zerkleinert bzw. zerstört werden und bei denen insbesondere auch kein Staub entsteht, so dass die Korngrößenverteilung des Eingangsmaterials gegenüber jener des Ausgangsmaterials insgesamt, also aller bei der Klassierung entstehenden Fraktionen zusammen, praktisch unverändert ist.

Diese Idee, Müllverbrennungsasche einer Nassklassierung zu unterwerfen, da gerade eine Nassklassierung eine besonders kornschonende Behandlung der Asche ermöglicht, und ferner diese Nassklassierung so auszulegen, dass ein eine oder mehrere Feinfraktionen umfassender Ascheanteil eine Korngrößenverteilung mit einer Obergrenze derart besitzt, dass dieser Ascheanteil einerseits möglichst alle relevanten Schadstoffe enthält und andererseits möglichst klein ist, macht es möglich, dass nur ein relativ kleiner Anteil der Asche aufgrund seiner Schadstoffbelastung nicht ohne weiteres wiederverwertet werden kann, wohingegen ein vergleichsweise großer schadstoffarmer oder schadstofffreier Ascheanteil einer Wiederverwertung zugeführt werden kann. Die Erfindung schafft so eine Möglichkeit zur Aufbereitung von Müllverbrennungsasche, bei der im Einklang mit selbst strengen gesetzlichen Bestimmungen ein signifikanter Anteil der Asche einer wirtschaftlich interessanten Wiederverwertung zugeführt werden kann.

Erfindungsgemäß umfasst die Nassklassierung eine Klassierung durch Aufstromtechnik. Die Erfindung kann diese Art der Klassierung in besonders vorteilhafter Weise nutzen, da die Asche hierbei äußerst kornschonend behandelt wird. Dabei ist einem Aufstromklassierer ein Hydrozyklon vorgeschaltet.

Außerdem beinhaltet die erfindungsgemäße Aufbereitung der Asche an einer oder mehreren Stellen eine Metallaufbereitung, d. h. die Abtrennung von Metallen. Diese Aufbereitung kann sowohl eine FE-Trennung, also ein Abtrennen von Eisenmetallen, als auch eine NE-Trennung, also eine Abtrennung von Nichteisenmetallen, beinhalten. Folglich können für diese Aufbereitung klassische FE- bzw. NE-Abscheider eingesetzt werden. Zusätzlich kann eine optische Sichtung erfolgen. Diese optische Sichtung kann sowohl manuell als auch maschinell erfolgen. Grundsätzlich sind zahlreiche Varianten denkbar, die jeweils eine sortenreine Metallaufbereitung ermöglichen.

Die Abtrennung der Metalle erfolgt nicht trocken vor oder nach der Nassklassierung der HMVA, sondern nach dem Durchlaufen zumindest eines Teils der Nassklassierung. Mit anderen Worten werden die Metalle mit im Nass- bzw. Waschprozess gefahren, d.h. die Metalle werden mitgewaschen. Dies hat den Vorteil, dass die Metalle sehr sauber werden, d.h. die Metalle werden durch das Waschen so rein, dass sie optisch anhand ihrer jeweiligen Farbe erkannt werden können, wodurch eine optische Sichtung der Metalle - manuell oder maschinell - verbessert oder überhaupt erst ermöglicht wird. Auch die Ausbeute an Metallen wird durch dieses "Mitwaschen" erhöht. Das Mitfahren der Metalle im Nass- bzw. Waschprozess, d.h. das "Mitwaschen" der Metalle, kann auch dann erfolgen, wenn bei der Abtrennung der Metalle keine wie auch immer geartete optische Sichtung erfolgt. Die "mitgewaschenen" Metalle können auch in für sich genommen herkömmlicher Art und Weise mittels bekannter Metallabscheider abgetrennt werden.

Auf diese Weise kann die Wirtschaftlichkeit der Ascheaufbereitung erheblich gesteigert werden.

Bevorzugte Ausführungsbeispiele der Erfindung sind auch in den abhängigen Ansprüchen, der Beschreibung sowie der Zeichnung angegeben.

Vorzugsweise wird die Nassklassierung derart durchgeführt, dass in der Feinfraktion die Untergrenze der Korngröße 0 µm beträgt und die Obergrenze der Korngröße ungefähr im

Bereich von 50 bis 500 µm liegt, insbesondere ungefähr im Bereich von 200 bis 300 µm liegt und bevorzugt etwa 250 µm beträgt. Es wurde gefunden, dass bei einer derartigen Obergrenze der Korngröße praktisch alle relevanten Schadstoffe in der Feinfraktion enthalten sind, wobei gleichzeitig der Anteil dieser mit Schadstoffen belasteten Feinfraktion an der in die Aufbereitungsanlage eingebrachten Asche so klein ist, dass durch die Wiederverwertung des schadstoffarmen oder schadstofffreien Restes der Asche insgesamt eine wirtschaftliche Aufbereitung der Asche möglich ist.

In einer weiteren vorteilhaften Ausgestaltung der Erfindung werden bei der Nassklassierung die folgenden Schritte zeitlich nacheinander durchgeführt: Zunächst wird die Asche mit einer Flüssigkeit, insbesondere Wasser, gemischt. Aus dem dabei entstehenden Produkt wird wenigstens eine erste Grobfraktion abgetrennt. Hierbei kommt insbesondere eine Siebeinrichtung zum Einsatz. Anschließend wird aus dem von der ersten Grobfraktion befreiten Produkt zumindest eine zweite Grobfraktion unter Verwendung einer Aufstromtechnik mit einem Aufstromklassierer und einem vorgeschalteten Hydrozyklon abgetrennt. Der dabei entstehenden Feinfraktion wird anschließend Flüssigkeit entzogen. Hierbei kann insbesondere eine Kammerfilterpresse Verwendung finden. In zumindest einer der Grobfraktionen (II, III) erfolgt nach Durchlaufen zumindest eines Teils der Nassklassierung eine Abtrennung von Metallen. Eine Nassklassierung derart, dass zusätzlich zu der Feinfraktion wenigstens zwei verschiedene Grobfraktionen abgetrennt werden, ist nicht zwingend, d.h. es kann auch lediglich eine einzige Grobfraktion abgetrennt werden. Es hat sich aber herausgestellt, dass insbesondere im Hinblick auf den Betrieb der Aufbereitungsanlage und die Verwertung des schadstoffarmen oder schadstofffreien Anteils der Asche eine solche Nassklassierung besonders effektiv durchgeführt werden kann und vor allem unter wirtschaftlichen Gesichtspunkten von Vorteil ist.

In einem weiteren Ausführungsbeispiel der Erfindung kann die Asche vor dem Einbringen in die Aufbereitungsanlage einer mechanischen, insbesondere trockenen Vorbehandlung unterworfen werden, bei der aus der Asche Metallteile und unverbrannte Störstoffe entfernt werden. Dabei kann die Asche feucht sein. Eine solche vorbereitende Aufbereitung der von der Müllverbrennungsanlage stammenden Asche kann - obwohl sie trocken oder z.B. bei feuchter Asche durchgeführt werden kann - gleichwohl derart kornschonend erfolgen, dass die Korngrößenverteilung der in die erfindungsgemäße Aufbereitungsanlage einzubringenden Asche nicht nachteilig beeinflusst wird. Wie oben erwähnt, ist es insbesondere im Hinblick auf eine optische Sichtung von Metallen zum Zwecke der Abtrennung der Metalle jedoch vorgesehen, dass die Abtrennung nicht nur trocken erfolgt, sondern die Metalle zuvor stets "mitgewaschen" werden.

Gemäß einem Gesichtspunkt der Erfindung kann die Nassklassierung derart durchgeführt werden, dass der Trockengewichtsanteil der mit Schadstoffen belasteten Feinfraktion an der in die Aufbereitungsanlage eingebrachten Asche, aus der in einer Vorbehandlung Metallteile und unverbrannte Störstoffe entfernt wurden, höchstens etwa 30 % und insbesondere höchstens etwa 10 % beträgt. Bislang wurde es nicht für möglich gehalten, Müllverbrennungsasche derart aufzubereiten, dass lediglich höchstens etwa 10 bis 30 % der Asche mit Schadstoffen hoch belastet ist und somit wenigstens etwa 70 bis 90 % der Asche ohne weiteres und insbesondere ohne Verstoß gegen einschlägige gesetzliche Bestimmungen einer Wiederverwertung zugeführt werden können. Die erfindungsgemäße kornschonende Nassklassierung der Asche macht jedoch genau dies möglich.

Vorzugsweise wird die aus der Müllverbrennungsanlage stammende Asche derart vorbehandelt, dass die Asche mit einer Korngrößenverteilung in die Aufbereitungsanlage eingebracht wird, deren Obergrenze nicht mehr als etwa 100 mm beträgt. Insbesondere liegt die Obergrenze im Bereich von 40 bis 50 mm. Vorzugsweise beträgt die Obergrenze etwa 45 mm. Mit einer derart nach oben begrenzten Korngrößenverteilung, auf welche die Erfindung gleichwohl nicht beschränkt ist, kann die erfindungsgemäße Aufbereitung der Asche in besonders effektiver und im Ergebnis wirtschaftlicher Weise durchgeführt werden.

Bevorzugt weist die Aufbereitungsanlage einen im Wesentlichen geschlossenen Flüssigkeitskreislauf auf. Insbesondere wird als Flüssigkeit für die Nassklassierung Wasser oder eine wässrige Lösung verwendet. In einer möglichen Ausgestaltung der Erfindung kann vorgesehen sein, dass zumindest ein Parameter einer für die Nassklassierung verwendeten Flüssigkeit unterhalb oder oberhalb eines vorgegebenen Grenzwertes gehalten wird. Insbesondere wird dabei Flüssigkeit aus einem Flüssigkeitskreislauf ausgeschleust, sobald der Grenzwert erreicht, insbesondere überschritten oder unterschritten, wird.

Von praktischer Bedeutung kann diese Ausgestaltung insbesondere dann sein, wenn einerseits Kosten gespart werden sollen und andererseits verhindert werden soll, dass bestimmte Bestandteile auf die Asche "verschleppt" werden. Bei derartigen Bestandteilen kann es sich insbesondere um Salze handeln, beispielsweise hauptsächlich Chloride und Sulfate. Die Konzentration dieser Bestandteile kann beispielsweise durch eine Leitfähigkeitsmessung in der Flüssigkeit ermittelt werden, d. h. bei dem überwachten Parameter im Flüssigkeitskreislauf kann es sich insbesondere um die elektrische Leitfähigkeit handeln. Demgemäß wird erst dann Flüssigkeit aus dem Kreislauf ausgeschleust, wenn die Leitfähigkeit den vorgegebenen Grenzwert erreicht hat. Hierdurch wird einerseits der Verbrauch an frischer Flüssigkeit, insbesondere Wasser, minimiert, wodurch Kosten gespart werden. Andererseits wird verhindert, dass die oder jede schadstoffarme bzw. schadstofffreie Grobfraktion einen zu hohen Anteil an den jeweiligen Bestandteilen, insbesondere an Salzen, enthält. Der Grenzwert kann insbesondere von den Wünschen des jeweiligen Anlagenbetreibers abhängig gemacht oder von dem Klärwerk vor Ort vorgegeben werden.

Insbesondere weist eine für die Nassklassierung verwendete Flüssigkeit eine Temperatur im Bereich von 20 bis 40°C auf.

Ebenfalls offenbart wird ein Verfahren zum Aufbereiten von Müllverbrennungsasche, insbesondere von Hausmüllverbrennungsasche (HMVA), , bei dem die Asche in einer von der eigentlichen Müllverbrennung getrennten Aufbereitungsanlage durch Nassklassierung vollständig in einen mit Schadstoffen belasteten Anteil und einen schadstoffarmen oder schadstofffreien Anteil klassiert wird.

Die Nassklassierung kann dabei insbesondere derart durchgeführt werden, dass der mit Schadstoffen belastete Anteil an der in die Aufbereitungsanlage eingebrachten Asche, aus der in einer insbesondere trockenen Vorbehandlung Metallteile und unverbrannte Störstoffe entfernt wurden, einen Trockengewichtsanteil von etwa 30 %, insbesondere von etwa 10 %, nicht übersteigt. Wenn man davon ausgeht, dass Müllverbrennungsasche zumindest dann, wenn aus ihr in einer insbesondere trockenen Vorbehandlung Metallteile und unverbrannte Störstoffe entfernt wurden, hinsichtlich der Korngrößenverteilung sowie der Art und der Menge der relevanten Schadstoffe zumindest im Wesentlichen immer gleich ist, dann kann die erfindungsgemäße Ascheaufbereitung folglich durch die hier genannte Obergrenze des Trockengewichtsanteils des mit Schadstoffen belasteten Ascheanteils charakterisiert werden. Insbesondere wird die Nassklassierung derart durchgeführt, dass in dem mit Schadstoffen belasteten Anteil die Untergrenze der Korngröße 0 µm beträgt und die Obergrenze der Korngröße ungefähr im Bereich von 50 bis 500 µm liegt, insbesondere ungefähr im Bereich von 200 bis 300 µm liegt und bevorzugt etwa 250 µm beträgt.

Bevorzugt erfolgt die Metallaufbereitung an einer oder jeder schadstofffreien bzw. schadstoffarmen Grobfraktion vor deren Aufhaldung.

Die Lösung der Aufgabe erfolgt außerdem durch eine Vorrichtung zum Aufbereiten von Müllverbrennungsasche, insbesondere von Hausmüllverbrennungsasche (HMVA), mit der die Asche in eine Mehrzahl von Fraktionen unterschiedlicher Korngrößenverteilung klassierbar ist, wobei eine Aufbereitungsanlage vorgesehen ist, die zu einer ausschließlichen Nassklassierung der Asche ausgebildet ist, wobei die Aufbereitungsanlage ausschließlich kornschonende Klassierungseinrichtungen umfasst, und wobei die Aufbereitungsanlage derart ausgelegt ist, dass die Asche vollständig in wenigstens eine mit Schadstoffen belastete Feinfraktion und zumindest eine schadstoffarme oder schadstofffreie Grobfraktion klassierbar ist.

Die Aufbereitungsanlage umfasst eine Siebeinrichtung als erste Klassierstufe, in der aus der mit einer Flüssigkeit gemischten Asche wenigstens eine Grobfraktion abgetrennt wird.

Zusätzlich umfasst die Aufbereitungsanlage einen Aufstromklassierer mit vorgeschaltetem Hydrozyklon als zweite Klassierstufe, in der aus der von zumindest einer Grobfraktion (III) befreiten Asche (A), zumindest eine Feinfraktion (I) abgetrennt wird.

Die Aufbereitungsanlage umfasst ferner eine Einrichtung zur Abtrennung von Metallen nach Durchlaufen zumindest eines Teils der Nassklassierung.

Die Aufbereitungsanlage umfasst außerdem eine Entfeuchtungsstufe, in der der Feinfraktion Flüssigkeit entzogen wird. Die Entfeuchtungsstufe kann eine Kammerfilterpresse umfassen, wobei insbesondere der Kammerfilterpresse ein Rundeindicker und eine Exzenterpumpe vorgeschaltet sind.

Insbesondere ist die Vorrichtung zur Durchführung eines Verfahrens der hier angegebenen Art ausgebildet. Bevorzugt ist die Aufbereitungsanlage derart ausgelegt, dass in der Feinfraktion die Untergrenze der Korngröße 0 µm beträgt und die Obergrenze der Korngröße ungefähr im Bereich von 50 bis 500 µm liegt, insbesondere ungefähr im Bereich von 200 bis 300 µm liegt und bevorzugt etwa 250 µm beträgt.

Die Aufbereitungsanlage kann wenigstens einen im Wesentlichen geschlossenen Flüssigkeitskreislauf aufweisen.

Die Aufbereitungsanlage umfasst vorzugsweise eine Mischstufe, in der die Asche mit einer Flüssigkeit, insbesondere mit Wasser oder einer wässrigen Lösung, gemischt wird.

In einer bevorzugten Ausgestaltung der Vorrichtung sind die Mischstufe, die zwei Klassierstufen und die Entfeuchtungsstufe der Aufbereitungsanlage in Prozessrichtung hintereinander angeordnet, wobei in der ersten Klassierstufe eine Grobfraktion mit einer Untergrenze für die Korngröße im Bereich von 2 bis 5 mm, insbesondere von etwa 4 mm, abgetrennt wird, wobei das verbleibende Produkt der zweiten Klassierstufe zugeführt wird, in welcher eine Grobfraktion mit einer Untergrenze für die Korngröße im Bereich von ungefähr 50 bis 500 µm, insbesondere ungefähr im Bereich von 200 bis 300 µm und bevorzugt von etwa 250 µm, abgetrennt wird, und wobei die verbleibende Feinfraktion der Entfeuchtungsstufe zugeführt wird.

Während bislang in der Praxis die HMVA meist über einen relativ langen Zeitraum von z.B. drei Monaten abgelagert wurde, bevor mit einer Aufbereitung bzw. Behandlung begonnen wurde, ist erfindungsgemäß vorzugsweise vorgesehen, dass mit der Aufbereitung bzw. Behandlung der Asche vergleichsweise früh nach deren Entstehung begonnen wird. Dies hat den Vorteil, dass ein als nachteilig erkanntes Verkleben oder Vereintem der Asche nicht oder nur in einem unkritischen Maße erfolgt. Gelagerte Asche dagegen neigt zum Verkleben bzw. Versintern, und zwar aufgrund der während der Lagerung ablaufenden chemischen Reaktionen. Verklebte Asche muss vor oder während der Aufbereitung bzw. Behandlung erst mit "schwerem Gerät", d.h. mit gerade nicht-schonendem mechanischen Aufwand aufgetrennt werden. Auch hat eine Lagerung der Asche zur Folge, dass enthaltene Metalle stark mit Asche behaftet sein kann, was eine optische Sichtung der Metalle erschwert oder unmöglich macht. Durch eine frühzeitige Aufbereitung bzw. Behandlung der HMVA in einem Nassprozess kann es zu einem nachteiligen Verkleben bzw. Versintern der Asche gar nicht erst kommen bzw. werden die nachteiligen chemischen Reaktionen abgekürzt. Nach dieser Aufbereitung bzw. Behandlung kann es also nicht mehr zu einem nachteiligen Verkleben bzw. Versintern der Asche kommen.

Die Erfindung wird im Folgenden beispielhaft unter Bezugnahme auf die Zeichnung beschrieben, deren einzige Figur schematisch ein Ausführungsbeispiel einer erfindungsgemäßen Vorrichtung zeigt, in der ein erfindungsgemäßes Verfahren durchgeführt werden kann.

Die erfindungsgemäße Vorrichtung umfasst eine Aufbereitungsanlage 11 gemäß Anspruch 10. Die Aufbereitungsanlage 11 ist von der eigentlichen Müllverbrennung unabhängig. Insbesondere kann die Aufbereitungsanlage 11 an einem beliebigen Ort errichtet und von einer Müllverbrennungsanlage getrennt betrieben werden, wobei dies aber nicht zwingend und grundsätzlich auch eine Integration in eine Müllverbrennungsanlage möglich ist. Mit der erfindungsgemäßen Anlage 11 ist es möglich, die Verbrennungsasche so, wie sie bei der Müllverbrennung entsteht, in der nachstehend erläuterten Weise aufzubereiten. Insbesondere ist eine wie auch immer geartete Vorbehandlung oder vorbereitende Aufbereitung der Asche A nicht zwingend erforderlich. Gleichwohl sieht ein bevorzugtes Ausführungsbeispiel der Erfindung vor, dass die Müllverbrennungsasche vor dem Einbringen in die Aufbereitungsanlage 11 einer insbesondere trockenen Vorbehandlung unterworfen wird, bei der aus der Asche Metallteile und unverbrannte Störstoffe entfernt werden. Das erfindungsgemäße Aufbereitungsverfahren und die erfindungsgemäße Aufbereitungsanlage 11 eignen sich insbesondere für die Aufbereitung von Hausmüllverbrennungsasche. Die Erfindung ist aber nicht hierauf beschränkt. So ist es grundsätzlich auch möglich, andere Verbrennungsrückstände in der erfindungsgemäßen Art und Weise aufzubereiten, beispielsweise Asche oder Schlacke, die bei der Verbrennung von Gewerbemüll entsteht.

Bei dem hier erläuterten Ausführungsbeispiel der Erfindung wird die in eine Mischstufe 21 der Anlage 11 eingebrachte, zuvor von Metallteilen und unverbrannten Störstoffen befreite Asche A in drei Fraktionen I, II und III getrennt, nämlich in eine Feinfraktion I sowie in zwei Grobfraktionen II und III. Die Grobfraktionen II und III sind allenfalls noch gering mit Schadstoffen belastet und können auf Halden 29, 31 gelagert werden, bevor sie einer Verwertung zugeführt werden. Zumindest der Großteil der ursprünglich in der Asche A enthaltenen Schadstoffe befindet sich in der Feinfraktion I, die nicht ohne weiteres verwertet werden kann und beispielsweise auf einer Deponie 33 gelagert wird.

Die üblicherweise in Hausmüllverbrennungsasche (im Folgenden kurz: HMVA) enthaltenen Schadstoffe sind grundsätzlich bekannt. Als Beispiele seien hier Sulfat, Chlorid, Anhydrid und TOC (gesamter organischer Kohlenstoff) erwähnt. Hinsichtlich des Anhydrids ist zu erwähnen, dass es im Hinblick auf eine mögliche Wiederverwertung von HMVA, beispielsweise im Straßenbau, hier auch deshalb zu den Schadstoffen gezählt wird, da es durch Aufnahme von Wasser sein Volumen erheblich vergrößert, d.h. aufquillt, und folglich sprengende Wirkung entfalten kann, was zur Zerstörung der betreffenden Bauwerke führen kann.

In der erfindungsgemäßen Anlage 11 erfolgt die Aufbereitung der Asche A durch Nassklassierung.

Hierzu wird die Asche A in der Mischstufe 21 mit einer Flüssigkeit gemischt. Bevorzugt wird als Flüssigkeit Wasser W verwendet. Im Hinblick auf eine besonders vorteilhafte Ausgestaltung der erfindungsgemäßen Aufbereitung, auf die nachstehend näher eingegangen wird, wird als Flüssigkeit eine bestimmte wässrige Lösung verwendet, nämlich eine saure wässrige Lösung. Der Einfachheit halber wird die hier verwendete Flüssigkeit nachstehend auch einfach als "Wasser" oder "Lösung" bezeichnet.

Das Mischen der Asche A mit dem Wasser kann im Sinne eines Einweichens oder Einmaischens erfolgen. Dementsprechend kann die Mischstufe 21 auch als ein Einweicher oder Einmaischer bezeichnet werden.

Das Mischen der Asche A in der Mischstufe 21 erfolgt in kornschonender Weise, um eine Zerkleinerung der eingebrachten Aschepartikel zumindest weitgehend zu vermeiden. Sofern überhaupt vorgesehen, kann eine mechanische Einwirkung auf die Asche A in der Mischstufe beispielsweise mittels eines Vibrationstellers erfolgen.

Eine kornschonende Behandlung der Asche A erfolgt nicht nur in der Mischstufe 21. Vielmehr ist die gesamte Anlage 11 für eine kornschonende Ascheaufbereitung ausgelegt. Wie eingangs bereits erwähnt, ist dem Fachmann der Begriff der "Kornschonung" bekannt. Insbesondere wird hierunter verstanden, dass solche Einrichtungen bzw. Verfahrensschritte weder bewusst eingesetzt noch in Kauf genommen werden, bei denen die Aschepartikel zerkleinert werden. Eine kornschonende Behandlung schließt freilich nicht aus, dass ursprünglich lediglich aneinander haftende Aschepartikel voneinander getrennt werden.

In diesem Zusammenhang ist zu erwähnen, dass dem Fachmann zwar grundsätzlich verschiedene Nassklassierungsmethoden bekannt sind, die als kornschonend bezeichnet werden können, dass der Fachmann darüber hinaus aber auch solche im Rahmen einer Nassklassierung einsetzbaren Methoden kennt, die eine Zerkleinerung der zu klassierenden Partikel bewusst herbeiführen sollen oder in Kauf nehmen. Beispielhaft sei diesbezüglich die so genannte Schwertwäsche erwähnt. Der Einsatz derartiger nicht-kornschonender Methoden der Nassklassierung erfolgt erfindungsgemäß bewusst nicht.

Das der Mischstufe 21 zugeführte Wasser wird von einem geschlossenen Wasserkreislauf W bereitgestellt. Die Bezeichnung als "geschlossen" schließt freilich nicht aus, dass verbrauchte Flüssigkeit ersetzt und - sofern wie in dem hier beschriebenen Ausführungsbeispiel vorgesehen - Flüssigkeit für eine nachstehend erläuterte zusätzliche Rückgewinnung von Phosphaten P auch ohne Rückführung in den Kreislauf W entnommen werden kann.

Zur Herstellung des erwähnten sauren Milieus wird der Mischstufe 21 außerdem eine Säure S zugeführt, bei der es sich insbesondere um vergleichsweise kostengünstig erhältliche Citronensäure oder um Schwefelsäure handelt. Bei dem erwähnten Flüssigkeitskreislauf W handelt es sich in dem hier erläuterten bevorzugten Ausführungsbeispiel der Erfindung also um einen Kreislauf einer sauren wässrigen Lösung. Für die erfindungsgemäße Nassklassierung an sich ist ein saures Milieu weder zwingend erforderlich noch nachteilig, da alle relevanten Anlagenteile problemlos säurefest ausgelegt werden können.

Die mit dem Wasser gemischte, d.h. die eingeweichte oder eingemaischte Asche A, die noch alle drei eingangs erwähnten Fraktionen I, II und III enthält, wird anschließend einer ersten Klassierstufe 17 zugeführt, bei der es sich um eine Siebeinrichtung handelt, die derart ausgelegt ist, dass alle Aschepartikel mit einer Korngröße von mehr als 4 mm abgetrennt werden.

In dieser ersten Klassierstufe 17 wird die Asche mit aus dem erwähnten Kreislauf stammenden Wasser W bebraust und bei den genannten 4 mm abgesiebt.

Was die in Zusammenhang mit der Erläuterung dieses Ausführungsbeispiels erwähnten Korngrößen der Aschepartikel anbetrifft, so ist hier vorgesehen, dass bei einer insbesondere trockenen Vorbehandlung der von der Müllverbrennungsanlage stammenden Asche Metallteile und unverbrannte Störstoffe entfernt werden, wobei diese Vorbehandlung derart erfolgt, dass die Korngrößenverteilung der in die Mischstufe 21 eingebrachten Asche A eine Obergrenze von etwa 45 mm aufweist. Die mittels der ersten Klassierstufe 17 abgetrennte erste Grobfraktion III besitzt somit eine Korngrößenverteilung von etwa 4 bis 45 mm. Diese Grobfraktion III wird aus der Anlage 11 herausgeführt und auf der bereits erwähnten Halde 29 gelagert.

Der verbleibende Ascheanteil mit einer Korngrößenverteilung von etwa 0 bis 4 mm, der somit die eingangs erwähnte Feinfraktion I und die weitere Grobfraktion II enthält, wird anschließend einer zweiten Klassierstufe zugeführt, die einen Aufstromklassierer 15 mit vorgeschaltetem Hydrozyklon 13 umfasst. Derartige Anordnungen sind grundsätzlich bekannt, so dass auf Aufbau und Funktionsweise dieser zweiten Klassierstufe nicht näher eingegangen wird. Hervorzuheben ist, dass sowohl in einem Hydrozyklon als auch in einem Aufstromklassierer die zu klassierenden Partikel äußerst schonend behandelt werden. Dies bedeutet, dass die Korngrößenverteilung des von der ersten Klassierstufe 17 kommenden Ascheanteils auch durch die zweite Klassierstufe 13, 15 praktisch nicht verändert wird.

In dem hier erläuterten Ausführungsbeispiel ist die zweite Klassierstufe 13, 15 derart ausgelegt bzw. eingestellt, dass aus dem eingebrachten Produkt eine zweite Grobfraktion II abgetrennt wird, die eine Korngrößenverteilung etwa im Bereich von 0,25 mm bis 4 mm aufweist. Diese Grobfraktion II wird einer Siebeinrichtung 35 zugeführt, bei der es sich beispielsweise um ein so genanntes "'E-Sieb" handeln kann, das zwei Siebdecks umfasst, wobei das Material auf dem oberen Siebdeck mit Wasser W bebraust und auf dem unteren Siebdeck entwässert wird. Hierbei wird das Wasser W dem erwähnten Kreislauf entnommen und diesem Kreislauf auch wieder zugeführt.

Auch die auf diese Weise entwässerte weitere Grobfraktion II wird anschließend aus der Anlage 11 herausgeführt und auf der bereits erwähnten Halde 31 gelagert.

Wie vorstehend erwähnt, ist die zweite Klassierstufe 13, 15 derart eingestellt, dass nach dem Abtrennen der zweiten Grobfraktion II die verbleibende Feinfraktion I eine Obergrenze der Korngröße von etwa 0,25 mm, also von etwa 250 µm, aufweist. Die Auslegung der Anlage 11 und insbesondere der zweiten Klassier stufe 13, 15 derart, dass diese Obergrenze für die Korngröße der Feinfraktion I exakt eingehalten wird, ist nicht zwingend. Insbesondere in Abhängigkeit von der eingebrachten Asche A und insbesondere von Art und Menge der darin enthaltenen, in der Feinfraktion I zu konzentrierenden Schadstoffen ist die Obergrenze für die Korngröße der Feinfraktion I derart gewählt, dass sichergestellt ist, dass sich - gegebenenfalls bis auf einen insbesondere hinsichtlich geltender gesetzlicher Bestimmungen tolerierbaren Rest - alle relevanten Schadstoffe an die die Feinfraktion I bildenden Partikel binden. Insbesondere wird diese Obergrenze derart gewählt, dass sie weder zu niedrig ist, da ansonsten auch die nächsthöhere Grobfraktion in nicht mehr tolerierbarem Umfang mit Schadstoffen belastet ist, noch zu hoch ist, da ansonsten der Trockengewichtsanteil der Feinfraktion I an der eingebrachten Asche A unnötig groß ist.

Auf diese Weise wird erreicht, dass sich alle relevanten Schadstoffe der in die Anlage 11 eingebrachten Asche A in der Feinfraktion I befinden, die außerdem hinsichtlich ihres Trockengewichtsanteils an der eingebrachten Asche A minimiert ist. Die aufgehaldeten Grobfraktionen III und II sind insofern von zumindest einem Großteil der Schadstoffe befreit und können im Einklang mit den jeweils geltenden gesetzlichen Vorschriften einer Wiederverwertung, beispielsweise im Straßenbau, zugeführt werden.

Der von der zweiten Klassierstufe 13, 15 kommenden Feinfraktion I wird anschließend in einem Rundeindicker 23 Flüssigkeit entzogen.

Anschließend wird die Feinfraktion I mittels einer Exzenterpumpe 25 einer Kammerfilterpresse 19 zugeführt. Anstelle einer Kammerfilterpresse kann beispielsweise auch ein Zyklon vorgesehen sein, um die Feinfraktion I weiter zu entwässern. Die Verwendung einer Kammerfilterpresse hat sich bislang allerdings als besonders vorteilhaft herausgestellt.

Die aus dieser von dem Rundeindicker 23, der Exzenterpumpe 25 und der Kammerfilterpresse 19 gebildeten Entfeuchtungsstufe herausgeführte Feinfraktion I ist derart weit entfeuchtet worden, dass sie stichfest ist und somit deponiert werden kann. Das in dieser Entfeuchtungsstufe anfallende Wasser W wird dem Kreislauf wieder zugeführt.

Versuche haben ergeben, dass die hier beschriebene Art und Weise einer Nassklassierung von HMVA mit einer Obergrenze der ursprünglichen Korngrößenverteilung von etwa 45 mm eine Feinfraktion I mit Korngrößen bis zu 0,25 mm ergibt, wobei die Feinfraktion I zum einen alle relevanten Schadstoffe enthält und zum anderen nur etwa 10 % des Trockengewichts der in die Anlage 11 eingebrachten Asche A darstellt. Dies bedeutet, dass mit den beiden entstehenden Grobfraktionen III und II ein Trockengewichtsanteil von etwa 90 % der in die Anlage 11 eingebrachten Asche A problemlos verwertet werden kann, da diese Grobfraktionen III und II schadstoffarm oder schadstofffrei sind.

Bereits aufgrund dieser bislang nicht für realisierbar gehaltenen Verwertungsmöglichkeit für Müllverbrennungsasche ist die praktische Realisierung der Erfindung trotz der Kosten für die Errichtung und den Betrieb der erfindungsgemäßen Aufbereitungsanlage 11 wirtschaftlich in hohem Maße interessant. Hinzu kommt, dass die Betreiber von Müllverbrennungsanlagen ein Interesse daran haben, nicht selbst für eine vorschriftsmäßige Entsorgung der Verbrennungsasche sorgen zu müssen, denn bislang erfolgt diese Entsorgung durch Deponieren oder mit hohen Auflagen verbundenes Verwerten der gesamten bei der Müllverbrennung entstehenden Asche, was aufgrund der enthaltenen Schadstoffe und der diesbezüglichen gesetzlichen Bestimmungen mit hohen Kosten verbunden ist. Folglich sind die Betreiber von Müllverbrennungsanlagen dazu bereit, für die Abnahme der Verbrennungsasche zu bezahlen, um das komplizierte Handling nicht selbst übernehmen zu müssen. Die Wirtschaftlichkeit der erfindungsgemäßen Ascheaufbereitung wird dadurch weiter erhöht, da bereits die Annahme der in die Aufbereitungsanlage einzubringenden Asche mit Einnahmen verbunden sein kann. Sofern die erwähnte Vorbehandlung der aus der Müllverbrennungsanlage stammenden Asche zum Entfernen von Metallteilen und/oder unverbrannten Störstoffen überhaupt durchgeführt wird, steht diese Vorbehandlung der Wirtschaftlichkeit der erfindungsgemäßen Vorgehensweise nicht entgegen.

In dem hier beschriebenen Ausführungsbeispiel der Erfindung wird darüber hinaus die Wirtschaftlichkeit der Ascheaufbereitung weiter dadurch gesteigert, dass aus der in die Anlage eingebrachten Asche A Stoffe gewonnen werden, die wiederum einer Verwertung zugeführt werden können. Diese Nutzung der Asche, insbesondere die nachstehend erläuterte Rückgewinnung von Phosphaten, stellt unabhängig von der Nassklassierung der Asche A einen selbständigen Aspekt der Erfindung dar.

Wie erwähnt, betrifft diese weitere Nutzung der Verbrennungsasche in dem hier beschriebenen Ausführungsbeispiel die Rückgewinnung von Phosphaten P. Hierbei wird der Umstand ausgenutzt, dass bei der vorstehend beschriebenen Nassklassierung die Asche A ohnehin mit einer Flüssigkeit zusammenwirkt. Insbesondere der geschlossene Flüssigkeitskreislauf W hat zur Folge, dass die Flüssigkeit relativ lange und intensiv mit der Asche A zusammenwirken kann, was erfindungsgemäß ausgenutzt wird.

Durch eine geeignete Wahl der Flüssigkeit kann somit eine Rücklösung von in der eingebrachten Asche A enthaltenen Phosphaten P erfolgen, wobei diese Phosphate P in einem weiteren Verfahrensschritt wieder isoliert werden können.

Wie vorstehend bereits erwähnt, wird in dem bevorzugten Ausführungsbeispiel als Flüssigkeit für die Nassklassierung Wasser W verwendet, das in der Mischstufe 21 mit Säure S, insbesondere mit Citronensäure oder Schwefelsäure, angereichert wird. Das bei der Nassklassierung erfolgende Mischen bzw. Einweichen oder Einmaischen der Asche A mit der Flüssigkeit stellt somit gleichzeitig eine Behandlung der Asche A mit einer sauren wässrigen Lösung dar, die eine Rücklösung der in der Asche A enthaltenen Phosphate P zur Folge hat.

Im Rahmen der hier beschriebenen Nassklassierung der Asche A, für die ein saures Milieu nicht zwingend, aber auch nicht von Nachteil ist, da alle relevanten Anlagenteile säurefest ausgelegt sind, ist diese Art der Rückgewinnung von Phosphaten P besonders vorteilhaft, da das Mischen der Asche A mit dem Wasser bzw. der sauren wässrigen Lösung und insbesondere der geschlossene Flüssigkeitskreislauf eine besonders lang andauernde und innige Reaktion der Asche A mit der sauren wässrigen Lösung ermöglicht. Allgemein stellt diese Kombination - schlagwortartig ausgedrückt also die Nassklassierung von Müllverbrennungsasche mit integrierter Rückgewinnung von verwertbaren Stoffen, insbesondere Phosphaten - ebenfalls einen unabhängigen Aspekt der Erfindung dar.

Die Rücklösung der Phosphate P wird durch eine höhere Temperatur der sauren wässrigen Lösung begünstigt, ohne hierdurch die Nassklassierung zu beeinträchtigen. Unter Berücksichtigung des für die Erwärmung der Flüssigkeit erforderlichen Energieeintrags und der damit verbundenen Kosten wird die Temperatur derart gewählt, dass die Anlage insgesamt in einem wirtschaftlichen Optimalbereich gefahren werden kann. Es wurde gefunden, dass dies bereits bei einer Temperatur der sauren wässrigen Lösung in dem geschlossenen Kreislauf im Bereich von 20 bis 40°C möglich ist.

Die Entnahme von Flüssigkeit einschließlich der darin rückgelösten Phosphate P, nachstehend auch als Lösung L bezeichnet, kann problemlos während des laufenden Nassklassierungsbetriebs erfolgen.

Grundsätzlich ist eine laufende Entnahme der Lösung L möglich. Alternativ kann vorgesehen sein, dass nur zu bestimmten Zeitpunkten eine bestimmte Menge der Lösung L dem Kreislauf W entnommen wird. Diese Zeitpunkte können insbesondere in Abhängigkeit von dem pH-Wert der umlaufenden Flüssigkeit gewählt werden.

Die Entnahme der die rückgelösten Phosphate P enthaltenen Lösung L kann grundsätzlich an einer beliebigen Stelle des Flüssigkeitskreislaufs W erfolgen. Hierzu kann eine Entnahmeeinrichtung vorgesehen sein, die in Abhängigkeit von dem pH-Wert der Lösung L steuer- bzw. regelbar ist.

Die Lösung L wird einer Isoliereinrichtung 27 zugeführt, in welcher auf grundsätzlich bekannte Art und Weise eine Rückfällung der Phosphate P erfolgt. Die nach der Isolierung der Phosphate P verbleibende Flüssigkeit wird wieder dem Kreislauf W zugeführt.

Auf diese Weise entsteht mit den Phosphaten P, die aus der dem Kreislauf W entnommenen Lösung L isoliert werden, ein wertvoller Rohstoff, der wiederum einer gewinnbringenden Verwertung zugeführt werden kann.

Da die Rückfällung von Phosphaten aus einer Lösung einschließlich dabei einzusetzender Verfahren und Einrichtungen an sich grundsätzlich bekannt ist, wird an dieser Stelle hierauf nicht näher eingegangen.

Grundsätzlich ist es erfindungsgemäß auch möglich, alternativ oder zusätzlich zu Phosphaten andere Stoffe aus der Verbrennungsasche zu gewinnen, indem die Nassklassierung und somit der Umstand ausgenutzt wird, dass aufgrund des ohnehin erfolgenden intensiven Kontaktes der Asche mit einer Flüssigkeit eine Rücklösung von in der Asche enthaltenen Stoffen erfolgt, wobei erforderlichenfalls die bei der Nassklassierung verwendete Flüssigkeit in geeigneter Weise angereichert wird. Diese Gewinnung von verwertbaren Stoffen aus mit einer geeigneten Flüssigkeit behandelter Müllverbrennungsasche stellt auch unabhängig von einer Nassklassierung der Asche einen selbständigen Aspekt der Erfindung dar.

In dem in der Figur dargestellten Ausführungsbeispiel ist vor den Rundeindicker 23 eine Messeinrichtung in Form einer potentiometrischen Sonde 41 geschaltet, mit welcher die elektrische Leitfähigkeit der Flüssigkeit gemessen werden kann. Erreicht die Leitfähigkeit einen vorgegebenen Wert, der beispielsweise durch den Betreiber der Aufbereitungsanlage oder das Klärwerk vor Ort vorgegeben sein kann, so wird eine vorgegebene Menge der Flüssigkeit ausgeschleust und durch frische Flüssigkeit, insbesondere Frischwasser, ersetzt. Die Wasserausschleusung E kann - wie in der Figur beispielhaft dargestellt - in Prozessrichtung gesehen hinter dem Rundeindicker 23 erfolgen.

Des Weiteren ist bei dem hier gezeigten Ausführungsbeispiel vorgesehen, dass vor der Aufhaldung der beiden Grobfraktionen II, III, jeweils eine Metallaufbereitung 37, 39 erfolgt. Diese kann je nach den Gegebenheiten und Anforderungen auf unterschiedlicher Art und Weise erfolgen, wie es beispielhaft im Einleitungsteil bereits erwähnt ist. Die Metallaufbereitung erfolgt derart, dass die Metalle vor ihrer Abtrennung mit im Nass- bzw. Waschprozess gefahren, d.h. "mitgewaschen", werden, so dass eine optische Sichtung verbessert oder überhaupt erst ermöglich wird, da durch dieses Mitfahren der Metalle im Nassprozess die Metalle besonders sauber werden.

### Bezugszeichenliste

- 11: Aufbereitungsanlage
- 13: Hydrozyklon
- 15: Aufstromklassierer
- 17: Siebeinrichtung
- 19: Kammerfilterpresse
- 21: Mischstufe
- 23: Rundeindicker
- 25: Exzenterpumpe
- 27: Isoliereinrichtung
- 29: Halde
- 31: Halde
- 33: Deponie
- 35: Siebeinrichtung
- 37: Metallaufbereitung
- 39: Metallaufbereitung
- 41: Messeinrichtung
- A: Asche
- I: Feinfraktion
- II: Grobfraktion
- III: Grobfraktion
- W: Wasser, Wasserkreislauf
- L: wässrige Lösung
- S: Säure
- P: Phosphate
- E: Wasserausschleusung

## Patentansprüche

1. Verfahren zum Aufbereiten von Asche (A), die bei der Verbrennung von Müll entsteht, bei dem die Asche (A) in einer von der eigentlichen Müllverbrennung getrennten Aufbereitungsanlage (11) in eine Mehrzahl von Fraktionen (I, II, III) unterschiedlicher Korngrößenverteilung klassiert wird,
wobei in der Aufbereitungsanlage (11) die Klassierung der Asche (A) ausschließlich durch eine Nassklassierung erfolgt, und
wobei die Nassklassierung derart durchgeführt wird, dass die Asche (A) vollständig in wenigstens eine mit Schadstoffen belastete Feinfraktion (I) und zumindest eine schadstoffarme oder schadstofffreie Grobfraktion (II, III) klassiert wird,
wobei bei der Nassklassierung ausschließlich kornschonende Klassierungsverfahren angewendet werden, **dadurch gekennzeichnet, dass** die Nassklassierung eine Klassierung durch Aufstromtechnik umfasst, wobei einem Aufstromklassierer (15) ein Hydrozyklon (13) vorgeschaltet ist, und wobei nach dem Durchlaufen zumindest eines Teils der Nassklassierung eine Abtrennung von Metallen erfolgt.

2. Verfahren nach Anspruch 1, **dadurch gekennzeichnet, dass** die Nassklassierung derart durchgeführt wird, dass in der Feinfraktion (I) die Untergrenze der Korngröße 0 µm beträgt und die Obergrenze der Korngröße ungefähr im Bereich von 50 bis 500 µm liegt, insbesondere ungefähr im Bereich von 200 bis 300 µm liegt und bevorzugt etwa 250 µm beträgt.

3. Verfahren nach einem der vorhergehenden Ansprüche, **dadurch gekennzeichnet, dass** bei der Nassklassierung die folgenden Schritte zeitlich nacheinander durchgeführt werden:
- die Asche (A) wird mit einer Flüssigkeit (W) gemischt,
- aus dem dabei entstehenden Produkt wird wenigstens eine erste Grobfraktion (III) unter Verwendung einer Siebeinrichtung (17) abgetrennt,
- aus dem von der ersten Grobfraktion (III) befreiten Produkt wird zumindest eine zweite Grobfraktion (II) unter Verwendung der Aufstromtechnik mit einem Aufstromklassierer (15) und dem vorgeschalteten Hydrozyklon (13) abgetrennt,
- der dabei entstehenden Feinfraktion (I) wird Flüssigkeit (W) entzogen und in zumindest einer der Grobfraktionen (II, III) erfolgt nach Durchlaufen zumindest eines Teils der Nassklassierung eine Abtrennung von Metallen.

4. Verfahren einem der vorhergehenden Ansprüche, **dadurch gekennzeichnet, dass** die Asche (A) vor dem Einbringen in die Aufbereitungsanlage (11) einer mechanischen Vorbehandlung unterworfen wird, bei der aus der Asche (A) Metallteile und unverbrannte Störstoffe entfernt werden.

5. Verfahren nach einem der vorhergehenden Ansprüche, **dadurch gekennzeichnet, dass** die aus einer Müllverbrennungsanlage stammende Asche (A) derart vorbehandelt wird, dass die Asche (A) mit einer Korngrößenverteilung in die Aufbereitungsanlage (11) eingebracht wird, deren Obergrenze nicht mehr als etwa 100 mm beträgt.

6. Verfahren nach einem der vorhergehenden Ansprüche, **dadurch gekennzeichnet, dass** die Aufbereitungsanlage (11) einen im Wesentlichen geschlossenen Flüssigkeitskreislauf aufweist.

7. Verfahren nach einem der vorhergehenden Ansprüche, **dadurch gekennzeichnet, dass** eine für die Nassklassierung verwendete Flüssigkeit (W) eine Temperatur im Bereich von 20 bis 40°C aufweist.

8. Verfahren nach einem der vorhergehenden Ansprüche, **dadurch gekennzeichnet, dass** zumindest ein Parameter, insbesondere die elektrische Leitfähigkeit, einer für die Nassklassierung verwendeten Flüssigkeit unterhalb oder oberhalb eines vorgegebenen Grenzwertes gehalten wird.

9. Verfahren nach Anspruch 8, **dadurch gekennzeichnet, dass** Flüssigkeit aus einem Flüssigkeitskreislauf ausgeschleust wird, sobald der Grenzwert erreicht, insbesondere überschritten oder unterschritten, wird.

10. Vorrichtung zum Aufbereiten von Asche (A), die bei der Verbrennung von Müll entsteht,
mit der Asche (A) in eine Mehrzahl von Fraktionen (I, II, III) unterschiedlicher Korngrößenverteilung klassierbar ist, insbesondere zur Durchführung eines Verfahrens nach einem der vorhergehenden Ansprüche,
wobei eine Aufbereitungsanlage (11) vorgesehen ist, die zu einer ausschließlichen Nassklassierung der Asche (A) ausgebildet ist,
wobei die Aufbereitungsanlage (11) derart ausgelegt ist, dass die Asche (A) vollständig in wenigstens eine mit Schadstoffen belastete Feinfraktion (I) und zumindest eine schadstoffarme oder schadstofffreie Grobfraktion (II, III) klassierbar ist,
wobei die Aufbereitungsanlage (11) ausschließlich kornschonende Klassierungseinrichtungen umfasst, und
wobei die Aufbereitungsanlage (11) eine Siebeinrichtung (17) als erste Klassierstufe (17) umfasst, in der aus der mit einer Flüssigkeit (W) gemischten Asche (A) wenigstens eine Grobfraktion (III) abgetrennt wird,
**dadurch gekennzeichnet,**
**dass** die Aufbereitungsanlage (11) einen Aufstromklassierer (15) mit vorgeschaltetem Hydrozyklon (13) als zweite Klassierstufe (13, 15) umfasst, in der aus der von zumindest einer Grobfraktion (III) befreiten Asche (A), zumindest eine Feinfraktion (I) abgetrennt wird,
**dass** die Aufbereitungsanlage (11) eine Einrichtung (37, 39) zur Abtrennung von Metallen nach Durchlaufen zumindest eines Teils der Nassklassierung umfasst und dass die Aufbereitungsanlage (11) eine Entfeuchtungsstufe (23, 25, 19) umfasst, in der der Feinfraktion (I) Flüssigkeit (W) entzogen wird.

11. Vorrichtung nach Anspruch 10, **dadurch gekennzeichnet, dass** die Aufbereitungsanlage (11) derart ausgelegt ist, dass in der Feinfraktion (I) die Untergrenze der Korngröße 0 µm beträgt und die Obergrenze der Korngröße ungefähr im Bereich von 50 bis 500 µm liegt, insbesondere ungefähr im Bereich von 200 bis 300 µm liegt und bevorzugt etwa 250 µm beträgt.

12. Vorrichtung nach Anspruch 10 oder 11, **dadurch gekennzeichnet, dass** die Aufbereitungsanlage (11) wenigstens einen im Wesentlichen geschlossenen Flüssigkeitskreislauf aufweist, und/oder dass die Aufbereitungsanlage (11) eine Mischstufe (21) umfasst, in der die Asche (A) mit einer Flüssigkeit (W) gemischt wird.

13. Vorrichtung nach einem der Ansprüche 10 bis 12, **dadurch gekennzeichnet, dass** die Entfeuchtungsstufe eine Kammerfilterpresse (19) umfasst.

14. Vorrichtung nach Anspruch 13, **dadurch gekennzeichnet, dass** der Kammerfilterpresse (19) ein Rundeindicker (23) und eine Exzenterpumpe (25) vorgeschaltet sind.

15. Vorrichtung nach einem der Ansprüche 10 bis 14, **dadurch gekennzeichnet, dass** eine Mischstufe (21), die erste und die zweite Klassierstufe (17, 13, 15) und die Entfeuchtungsstufe (23, 25, 19) der Aufbereitungsanlage (11) in Prozessrichtung hintereinander angeordnet sind,
wobei in der ersten Klassierstufe (17) eine Grobfraktion (III) mit einer Untergrenze für die Korngröße im Bereich von 2 bis 5 mm abgetrennt wird,
das verbleibende Produkt der zweiten Klassierstufe (13, 15) zugeführt wird, in welcher eine Grobfraktion (II) mit einer Untergrenze für die Korngröße ungefähr im Bereich von 50 bis 500 µm, insbesondere ungefähr im Bereich von 200 bis 300 µm und bevorzugt von etwa 250 µm, abgetrennt wird, und die verbleibende Feinfraktion (I) der Entfeuchtungsstufe (23, 35, 19) zugeführt wird.

## Claims

1. A method for processing ash (A) resulting from the incineration of waste,
wherein the ash (A) is classified in a processing plant (11) separated from the actual waste incineration into a plurality of fractions (I, II, III) of different grain size distribution,
wherein in the processing plant (11) the classification of the ash (A) is carried out exclusively by a wet classification, and
wherein the wet classification is performed in such a way that the ash (A) is completely classified into at least one fine fraction (I) contaminated with pollutants and at least one low-pollutant or pollutant-free coarse fraction (II, III),
wherein in the wet classification exclusively grain-sparing classification methods are used, **characterized in that** the wet classification comprises a classification by upstream technology, wherein a upstream classifier (15) is preceded by a hydrocyclone (13), and wherein after passing through at least a part of the wet classification a separation of metals is carried out.

2. The method according to claim 1, **characterized in that** the wet classification is performed in such a way that in the fine fraction (I) the lower limit of the grain size is 0 µm and the upper limit of the grain size is approximately in the range of 50 to 500 µm, in particular is approximately in the range of 200 to 300 µm and is preferably about 250 µm.

3. A method according to any one of the preceding claims, **characterized in that** in the wet classification the following steps are performed successively in time:
- the ash (A) is mixed with a liquid (W),
- from the resulting product, at least one first coarse fraction (III) is separated using a screening device (17),
- from the product freed from the first coarse fraction (III), at least a second coarse fraction (II) is separated using the upstream technique with an upstream classifier (15) and the upstream hydrocyclone (13),
- liquid (W) is removed from the resulting fine fraction (I) and in at least one of the coarse fractions (II, III) a separation of metals is carried out after passing through at least part of the wet classification.

4. A method according to any one of the preceding claims, **characterized in that** the ash (A) is subjected before introduction into the processing plant (11) to a mechanical pretreatment, in which metal parts and unburned impurities are removed from the ash (A).

5. A method according to any one of the preceding claims, **characterized in that** the ash originating from a waste incineration plant (A) is pretreated in such a way that the ash (A) with a grain size distribution is introduced into the processing plant (11), the upper limit of which is not more than about 100 mm.

6. A method according to any one of the preceding claims, **characterized in that** the processing plant (11) has a substantially closed liquid circuit.

7. A method according to any one of the preceding claims, **characterized in that** a liquid (W) used for the wet classification has a temperature in the range of 20 to 40 ° C.

8. A method according to any one of the preceding claims, **characterized in that** at least one parameter, in particular the electrical conductivity, of a liquid used for the wet classification is kept below or above a given limit value.

9. The method according to claim 8, **characterized in that** liquid is discharged from a liquid circuit as soon as the limit value is reached, in particular exceeded or underrun.

10. A device for processing ash (A) produced during the incineration of waste,
with which the ash (A) can be classified into a plurality of fractions (I, II, III) of different grain size distribution, in particular for performing a method according to any one of the preceding claims,
wherein a processing plant (11) which is constructed for an exclusive wet classification of the ash (A) is provided,
wherein the processing plant (11) is designed in such a way that the ash (A) is completely classified into at least one fine fraction (I) contaminated with pollutants and at least one low-pollutant or pollutant-free coarse fraction (II, III),
wherein the processing plant (11) comprises exclusively grain-sparing classification equipments, and
wherein the processing plant (11) comprises a screening device (17) as first classification stage (17) in which at least one coarse fraction (III) is separated from the ash mixed with a liquid (W),
**characterized in**
**that** the processing plant (11) comprises an upstream classifier (15) with an upstream hydrocyclone (13) as second classification stage (13, 15) in which at least one fine fraction (I) is separated from the ash (A) freed from at least one coarse fraction (III), that the processing plant (11) comprises an equipment (37, 39) for the separation of metals after passing through at least part of the wet classification, and
**that** the processing plant (11) comprises a dehumidification stage (23, 25, 19) in which liquid (W) is removed from the fine fraction (I).

11. The device according to claim 10, **characterized in that** the processing plant (11) is constructed in such a way that in the fine fraction (I) the lower limit of the grain size is 0 µm and the upper limit of the grain size is approximately in the range of 50 to 500 µm, in particular is approximately in the range of 200 to 300 µm and is preferably about 250 µm.

12. The device according to claim 10 or 11, **characterized in that** the processing plant (11) has at least one substantially closed liquid circuit, and / or that the processing plant (11) comprises a mixing stage (21) in which the ash (A) is mixed with a liquid (W).

13. The device according to any one of claims 10 to 12, **characterized in that** the dehumidification stage comprises a chamber filter press (19).

14. The device according to claim 13, **characterized in that** the chamber filter press (19) is preceded by a round thickener (23) and an eccentric pump (25).

15. The device according to any one of claims 10 to 14, **characterized in that** a mixing stage (21), the first and the second classification stage (17, 13, 15) and the dehumidification stage (23, 25, 19) of the processing plant (11) are arranged one after the other in process direction,
wherein in the first classification stage (17) a coarse fraction (III) with a lower limit for the grain size in the range of 2 to 5 mm is separated,
the remaining product is supplied to the second classification stage (13, 15), in which a coarse fraction (II) with a lower limit for the grain size approximately in the range of 50 to 500 µm, in particular approximately in the range of 200 to 300 µm and preferably of about 250 µm, is separated, and the remaining fine fraction (I) is supplied to the dehumidification stage (23, 35, 19).

## Revendications

1. Un procédé de préparation des cendres (A) résultant de l'incinération des déchets ;
dans lequel la cendre (A) est classée dans une installation de traitement (11) séparée de l'installation d'incinération proprement dite en une majorité de fractions (I, II, III) de distributions granulométriques différentes;
dans lequel dans l'installation de traitement (11), le classement de la cendre (A) a lieu exclusivement par un classement humide; et
dans lequel le classement humide est effectué de telle manière que la cendre (A) soit classée intégralement en au moins une fraction fine (I) polluée et au moins une fraction grossière peu polluante ou non polluante (II, III),
dans lequel lors du classement humide exclusivement des procédés de classement doux aux grains sont utilisés, **caractérisé en ce que** le classement humide comprend un classement par la technique d'alimentation, un classeur d'alimentation (15) étant précédé d'un hydrocyclone (13) et dans lequel après avoir subi au moins une partie du classement humide une séparation des métaux a lieu.

2. Le procédé selon la revendication 1, **caractérisée en ce que** le classement humide est effectué de telle sorte que dans la fraction fine (I) la limite inférieure de la taille du grain soit de 0 µm et la limite supérieure de la taille des grains soit approximativement comprise entre 50 et 500 µm, en particulier soit approximativement comprise entre 200 et 300 µm et soit de préférence d'environ 250 µm.

3. Le procédé selon l'une des revendications précédentes, **caractérisée en ce que** lors du classement humide, les étapes suivantes sont effectuées successivement dans le temps :
- la cendre (A) est mélangée avec un liquide (W),
- au moins une première fraction grossière (III) est séparée du produit qui en résulte à l'aide d'un dispositif de tamisage (17);
- au moins une deuxième fraction grossière (II) est séparée du produit défait de la première fraction grossière (III) à l'aide de la technique d'alimentation avec un classeur d'alimentation (15) et le hydrocyclone en amont (13);
- un liquide (W) est retiré de la fraction fine (I) qui en résulte et dans au moins une des fractions grossières (II, III) une séparation des métaux a lieu après avoir subi au moins une partie du classement humide.

4. Le procédé selon l'une des revendications précédentes, **caractérisé en ce que** la cendre (A) est soumise avant de l'introduire dans l'installation de traitement (11) à un prétraitement mécanique de la cendre (A) dans lequel des pièces métalliques et des substances perturbantes non brûlées sont enlevées.

5. Le procédé selon l'une des revendications précédentes, **caractérisé en ce que** la cendre (A) provenant de l'installation d'incinération est prétraitée de telle manière que la cendre (A) soit introduite dans l'installation de traitement (11) avec une distribution granulométrique dont la limite maximale n'excède pas environ 100 mm.

6. Le procédé selon l'une des revendications précédentes, **caractérisé en ce que** l'installation de traitement (11) présente un circuit de liquide essentiellement fermé.

7. Le procédé selon l'une des revendications précédentes, **caractérisé en ce qu'**un liquide (W) utilisé pour le classement humide présente une température comprise entre 20 et 40°C.

8. Le procédé selon l'une des revendications précédentes, **caractérisé en ce qu'**au moins un paramètre, notamment la conductivité électrique, d'un liquide utilisé pour le classement humide est maintenu au-dessous ou au-dessus d'une valeur limite spécifiée.

9. Le procédé de la revendication 8, **caractérisé en ce que** le liquide est sorti d'un cycle de liquide dès que la valeur limite est atteinte, en particulier dépassée vers le haut ou dépassée vers le bas.

10. Un dispositif de préparation des cendres (A) résultant de l'incinération des déchets ;
dans lequel des cendres (A) peuvent être classées dans une majorité de fractions (I, II, III) de distributions granulométriques différentes, en particulier pour la mise en œuvre d'un procédé selon l'une des revendications précédentes,
dans lequel une installation de traitement (11) construite exclusivement pour un classement humide de la cendre (A) est fournie,
dans lequel l'installation de traitement (11) est conçue de manière à ce que la cendre (A) peut être classée intégralement en au moins une fraction fine polluée et au moins une fraction grossière peu polluante ou non polluante (II, III),
dans lequel l'installation de traitement (11) ne comprend que des dispositifs de classement doux aux grains; et
dans lequel l'installation de traitement (11) comprend un dispositif de tamisage (17) en tant que première étape de classement (17) dans laquelle au moins une fraction grossière (III) est séparée de la cendre (A) mélangée avec un liquide (W),
**caractérisé en ce**
**que** l'installation de traitement (11) comprend un classeur d'alimentation (15) avec un hydrocyclone (13) en amont en tant que deuxième étape (13, 15), dans laquelle au moins une fraction fine (I) est séparée de la cendre (A) défait d'au moins d'une première fraction grossière (III),
**que** l'installation de traitement (11) comprend un dispositif (37, 39) destiné à séparer des métaux après avoir subi au moins une partie du classement humide; et
**que** l'installation de traitement (11) comprend une étape de déshumidification (23, 25, 19) dans laquelle un liquide (W) est retiré de la fraction fine (I).

11. Le dispositif selon la revendication 10, **caractérisé en ce que** l'installation de traitement (11) est conçue de telle sorte que dans la fraction fine (I) la limite inférieure de la taille du grain soit de 0 µm et la limite supérieure de la taille des grains soit approximativement comprise entre 50 et 500 µm, en particulier soit approximativement comprise entre 200 et 300 µm et soit de préférence d'environ 250 µm.

12. Le dispositif selon la revendication 10 ou 11, **caractérisé en ce que** l'installation de traitement (11) présente au moins un cycle de liquide essentiellement fermé et/ou que l'installation de traitement (11) comprend une étape de mélange (21) dans laquelle la cendre (A) est mélangée avec un liquide (W).

13. Le dispositif selon l'une des revendications 10 à 12, **caractérisé en ce que** l'étape de déshumidification comprend un filtre-presse chambré (19).

14. Le dispositif selon la revendication 13, **caractérisé en ce qu'**un épaississeur rond (23) et une pompe excentrique (25) sont installés en amont du filtre-presse chambré (19).

15. Le dispositif selon l'une des revendications 10 à 14, **caractérisé en ce qu'**une étape de mélange (21), la première et la deuxième étape de classement (17, 13, 15) et l'étape de déshumidification (23, 25, 19) de l'installation de traitement (11) sont disposées l'une après l'autre dans la direction de traitement ;
dans lequel dans la première étape (17) une fraction grossière (III) avec une limite inférieure de la taille des grains comprise entre 2 et 5 mm est séparée,
le produit restant est conduit à la deuxième étape de classement (13, 15) dans laquelle une fraction grossière (II) avec une limite inférieure de la taille des grains approximativement comprise entre 50 et 500 µm, en particulier approximativement entre 200 et 300 µm et de préférence d'environ 250 µm est séparée, et la fraction fine restante (I) est conduite à l'étape de déshumidification (23, 35, 19).
